# EUROPÄISCHE PATENTSCHRIFT

(11) **EP 1 602 425 B1**
(45) Veröffentlichungstag und Bekanntmachung des Hinweises auf die Patenterteilung: **05.08.2009**
(21) Anmeldenummer: 05011589.8
(22) Anmeldetag: 30.05.2005
(51) Int. Cl.: B22D 11/111

(54) **Isolierende Granulate für Metallstranggiessen und deren Herstellungsverfahren**
Granulated powder for continuous casting of metals and his manufacturing method
Poudre de couverture pour la coulée continue de métaux et sa méthode d'élaboration

(30) Priorität: 29.05.2004 DE 102004026443
(43) Veröffentlichungstag der Anmeldung: 07.12.2005
(73) Patentinhaber: Heller, Stefanie, 67117 Limburgerhof (DE)
(72) Erfinder: Heller, Stefanie, 67117 Limburgerhof (DE)
(74) Vertreter: Wagner, Jutta

(56) Entgegenhaltungen:
- EP-A- 0 018 633
- EP-A- 0 723 828
- WO-A-01/87793
- WO-A-88/06066
- WO-A-92/17294
- DE-C1- 19 728 368
- SCHWERDTFEGER K: "Metallurgie des Stranggiessens, PASSAGE" METALLURGIE DES STRANGGIESSENS. GIESSEN UND ERSTARREN VON STAHL, DUSSELDORF, VERLAG STAHLEISEN, DE, 1991, Seiten 232-237, XP002264211
- PATENT ABSTRACTS OF JAPAN Bd. 005, Nr. 147 (M-088), 17. September 1981 (1981-09-17) & JP 56 077060 A (FUJI RAITO KOGYO KK), 25. Juni 1981 (1981-06-25)

## Beschreibung

Die vorliegende Erfindung betrifft isolierende Granulate, die sich als Isolier- und/oder Trennmittel für Hochtemperaturanwendungen eignen, sowie ihre Herstellung.

In den derzeitigen Anwendungsbereichen von hochtemperaturbeständigen Füllstoffen, beispielsweise in der Eisen-, Gießerei- und Bauindustrie, kommen Sande und Aschen bzw. deren Mischungen zum Einsatz, die sich durch Temperaturstabilität und Reaktionspassivität auszeichnen. Diese Zusatzstoffe werden teilweise in ihrer staubförmig anfallenden Form, zum Teil in Form von Granulaten zugesetzt. Die pulverförmigen Stoffe gelten wegen der auftretenden Staubwirkung als gesundheitsschädlich und sollen daher sukzessive durch Granulate vergleichbarer Funktionalität ersetzt werden.

Die Granulate sollen in unterschiedlichen Korngrößen zum Einsatz kommen und werden durch Sprüh- oder Pelletiertellergranulierung mit teilweise erheblichem technischem Aufwand hergestellt. Für die Anwendungsbereiche in der eisen- und stahlverarbeitenden Industrie ist neben der Temperatur- und Transportstabilität ein geringer Kohlenstoffanteil gefordert, da der Kohlenstoffanteil im Zusatzstoff die Eigenschaft von Eisen und Stahl in ungewünschter Art verändert. Zusätzlich zu den erwähnten Eigenschaften ist in der Gießereitechnik ein konstantes Volumen des Zuschlagstoffes über den gesamten Temperaturbereich erwünscht, da eine Volumenänderung der eingesetzten Füll- und Trennstoffe zu einer ungewollten Änderung der Gussformgeometrie führt. Im Baubereich sind hingegen neben thermischer Stabilität die schallisolierenden Eigenschaften von herausragender Bedeutung.

Aus DE 197 28 368 ist es bekannt, dass feinpulvrige saure oder basische Isoliermittel in einer Matrix aus gelbildenden Materialien zu Granulaten vereinigt werden können, die sich als isolierende Abdeckmittel in der Stahlgießerei eignen. Die Granulate weisen gegenüber den pulvrigen Isoliermitteln ein verringertes Schüttgewicht auf. Als gelbildende Materialien sind Guarmehl und Hydroxyethylcellulose genannt. Nachteilig an diesen Granulaten ist, dass aus dem gelbildenden Material somit noch erhebliche Mengen an Kohlenstoff enthalten sein können, die zu einer Verunreinigung des Stahls führen können.

Es besteht daher weiter ein Bedarf an Trenn- und Isoliermitteln auf Basis granulierter Pellets mit definierten chemischen und physikalischen Eigenschaften in verfahrenstechnisch steuerbaren, reproduzierbaren Korngrößen, die sich durch hohe Temperatur- und Stoffstabilität auszeichnen und sich daher für Anwendungsbereiche in unterschiedlichen Industriezweigen eignen, in denen pulvrige Stoffe bzw. Mischungen derselben oder Granulate mit isolierenden, volumenkonstanten Füll- bzw. Trennmitteln/Zuschlagstoffen zur Anwendung kommen sowie zugehörigem Herstellungsverfahren.

Überraschend wurde nun gefunden, dass sich amorphes Siliziumdioxidpulver unter Zugabe von Wasser zu Granulaten verarbeiten lässt, die die gewünschten Eigenschaften aufweisen.

Die Aufgabe der vorliegenden Erfindung wird daher gelöst durch isolierende Granulate, welche aus einem amorphen Siliziumdioxidpulver durch Pelletierung unter Zugabe von Wasser in einem Verhältnis von Feststoff:Wasser von 1:0,25 bis 1:1,5 erhältlich sind.

Die erfindungsgemäßen Granulate bieten den Vorteil guter Umweltverträglichkeit bei herstellungstechnisch steuerbarer Korngröße bzw. Schüttgewicht. Neben einer konventionellen Materialdosierung von Hand ist so eine automatisierte Aufgabe möglich. In Versuchen hat sich gezeigt, dass eine Temperaturstabilität bis 1600 °C gewährleistet ist. Gleichzeitig verhalten sich die Granulate reaktionstechnisch inert und bieten damit die Gewissheit, dass sie als eingesetztes Füllmaterial nicht mit den zu verarbeitenden Substanzen reagieren.

Als SiO₂-Lieferant kommen alle Siliziumpulver in Frage, die hohe Anteile amophes SiO₂ bzw. Kieselsäure enthalten. Besonders geeignet sind Mikrosilika, Siliziumdioxidfilterstaub sowie Mischungen aus Mikrosilika oder Siliziumdioxidfilterstaub und Reisschalenasche in unterschiedlichen Gewichtsanteilen. Die Zugabe weiterer Additive zur definierten Schüttdichten- bzw. Korngrößensteuerung ist möglich. Die Zusammensetzung der Ausgangsstoffe und das Mischungsverhältnis der beteiligten Komponenten ermöglicht die Steuerung der Korngröße. Gleichzeitig beeinflussen diese Parameter auch den für die Eisen- und Gießereiindustrie wichtigen Kohlenstoffanteil.

Als Siliziumdioxid wird bevorzugt Siliziumdioxidfilterstaub, der kohlenstofffrei in der Silikon bzw. Silizium herstellenden Industrie anfällt und einen gleichbleibend hohen SiO₂-Anteil von mindestens 90% aufweist, eingesetzt. Besonders bevorzugt wird ein Filterstaub eingesetzt, der aus der Rauchgaswäsche der Rückstandsverbrennung in der Silikonherstellung erhalten wird. Dabei ist unerheblich, ob das Siliziumpulver in bereits getrocknetem Zustand vorliegt oder in feuchter Brockenform als Filterkuchen. Das Siliziumdioxid kann ohne weitere Trocknung in Form des anfallenden Filterkuchens eingesetzt werden. Die bereits vorhandene Feuchte reicht hierbei oft aus, um durch Rühren eine direkte Granulatbildung zu bewirken. Es ist zweckmäßig, einen zusammengebackenen Filterkuchen durch Aufschliessen, beispielsweise durch Zerkleinern / Mahlen / Sieben, insbesondere mittels Pressen des brockigen SiO₂ durch ein Lochsieb, vorzubehandeln, damit eine für das Granulieren wichtige offenporige Struktur erhalten wird.

Es hat sich ferner gezeigt, dass ein aus der Entwässerung mit einer Kammerfilterpresse anfallender Filterkuchen mit einem Feuchtegehalt um 60% direkt ohne weitere Wasserzugabe granuliert werden kann, nachdem er zuvor aufgeschlossen worden ist und in einer aufgelockerten, offenporigen (blumenerde-artigen) Konsistenz vorliegt.

Bei Filterschlämmen mit geringen Feuchteanteilen muss der getrocknete und ggf. gemahlene Filterkuchen durch definierte Wasserzugabe zunächst in den Granulierungsbereich gebracht werden, wobei ein Zerkleinern bzw. Mahlen zum Erreichen der beschriebenen offenporigen Struktur gleichfalls bevorzugt ist.

In jedem Fall muss die Granulierung aus einer definierten Feuchte heraus erfolgen, die abhängig vom verwendeten SiO₂ bei einem Wasseranteil von bis zu 150% bezogen auf die Gesamtmasse liegen kann. Brauchbare Wasseranteile sind 25 bis 150 %; typischerweise eignen sich Anteile von 30 bis 80 %, insbesondere 30 bis 70 % besonders gut. Dieser leicht empirisch zu bestimmende Feuchteanteil muss für eine bestimmte vorgelegte Mischung recht genau eingehalten werden, da zu wenig Wasser keine Granulate entstehen lässt, es bilden sich lediglich lokale Klumpen im Pulver. Weitere Wasserzugabe lässt die Granulate keimen und zunehmend ihre Größe wachsen. Dies geschieht, bis sich in einem feuchten Granulierungsgleichgewicht das zugebene Wasser zu einer erdartigaufgeschlossenen Masse mit den Keimen vereinigt. Durch weitere Wasserzugabe wird das Granulierungsgleichgewicht wieder in einen ungünstigen Bereich verschoben: die Granulate verlieren ihre Struktur und es entsteht in Abhängigkeit der Wassermenge ein dickflüssig bis leichtflüssiger pastöser Brei, der nur durch erneute Feststoffzugabe wieder in den Granulierungsbereich verschoben werden kann.

Durch die Rührdauer können die Granulate weiter vergrößert werden, die ggfs. nach Überführen in den Granulierteller ihre endgültige Kugelform erreichen. Ist die Qualität des entstehenden Granulats im Rührer bereits ausreichend, kann auf eine Pelletierung im Teller verzichtet werden.

Wird als SiO₂-Lieferant zusätzlich Reisschalenasche eingesetzt, ist zu berücksichtigen, dass die Asche keine Verklumpungen bzw. Spelzen enthält, da diese bei der Granulatherstellung zu unerwünschter, unkontrollierter Brockenbildung führt. Bei Zugabe von Reisschalenasche wird eine spezielle kohlenstoffarme Asche mit ca. 5% C-Gehalt bevorzugt. Der Anteil der Reisschalenasche beträgt aus Kostengründen vorzugsweise bis zu 30%. Dies führt zu einem Gesamtkohlenstoffanteil von unter 2%, vorzugsweise unter 1 %, in den fertigen Granulaten. Solche Granulate eignen sich besonders gut zur Anwendung als Zuschlagstoff bzw. Isoliermittel in der Eisen- und Gießereiindustrie.

Bei der Granulatbildung sollen die eingesetzten Komponenten in gezielter Weise durch Anteigen mit Wasser zu Granulat zusammenbacken. Das Siliziumdioxid und gegebenenfalls vorhandene Additive weisen dabei zweckmäßig eine Korngröße auf, die unter, vorzugsweise deutlich unter, der gewünschten Granulatgröße liegt. Für eine Granulatgröße von z.B. 0,5 mm ist eine Teilchengröße der Ausgangsmaterialien von maximal 0,1 mm gut geeignet. Eine mit höherem technischen Aufwand betriebene feinere Mahlung bleibt bei dieser Granulatgröße ohne nennenswerte Auswirkung.

In einer Ausführungsform werden als Additive Substanzen eingesetzt, die in der Lebensmittelchemie als Verdickungsmittel zur Anwendung kommen. Zur Anwendung werden diese zunächst in einer geringprozentigen Lösung angesetzt, um nach bereits erfolgter Anteigung der einzusetzenden Komponenten mit Wasser und einer beginnenden Granulatbildung die Größe der Granulate zu beeinflussen. Durch die Zugabe von verdünnter Verdickungsmittellösung können die Granulate je nach Bedarf vergrößert werden, so dass je nach Einsatzbereich gezielt Granulate bis zu mehreren Zentimetern Durchmesser hergestellt werden können. Durch die agglomerierende Eigenschaft des Additivs ist gleichzeitig ein Ansteigen des Schüttgewichts festzustellen, das wiederum abhängig von der eingesetzten und prozentualen Zusammensetzung der SiO₂-Komponente(n) ist. Es ist festzuhalten, dass dieser Zusatz für eine Granulatbildung nicht erforderlich ist.

Hochschmelzende Oxide oder Carbonate der Alkali- und Erdalkalimetalle, wie beispielsweise MgO, CaO, CaCO₃, Fe₂O₃, können ebenfalls als Additive eingesetzt werden. In diesem Fall verändert sich durch die basischen bzw. sauren Eigenschaften der Komponenten in wässriger Lösung der pH-Wert der erzeugten Granulate und durch die Bildung von Eutektika wird der Schmelzpunkt der Mischungen im Vergleich zum reinen SiO₂ erniedrigt. Zur Steuerung des pH-Werts kann auch, sofern dies nicht durch eine Additivzugabe erreicht werden soll, die aus dem Filterstaub einzusetzende Kieselsäure bei der Nachbehandlung durch wässrige Lösungen saurer bzw. basischer Fällungszugaben beeinflusst werden, so dass die Granulatherstellung bereits von einem Filterstaub mit definiertem pH-Wert erfolgt. Die Auswirkungen der im Rahmen der Filterstaubfällung zum Einsatz kommenden Fällungsmittel, die zu einer beschleunigten Feststoffbildung führen, sind hierbei zu berücksichtigen.

Die erfindungsgemäßen Granulate werden vorzugsweise aus Siliziumdioxidpulver unter Zugabe von Wasser und gegebenenfalls Additiven in einem Rührer hergestellt. Sofern z.B. für ein optimales Fließverhalten eine möglichst gleichmäßige Kugelform erwünscht ist, schließt sich eine Weiterverarbeitung in einem Pelletierteller an.

Es ist auch möglich, die Granulate durch andere Agglomerations- bzw. Granulierverfahren als die Pelletierung in einem Rührer vorzunehmen. Vorzugsweise sollen keine oder nur sehr geringe Druckkräfte bei der Granulierung angewandt werden. Geeignet sind z.B. Siebgranulatoren oder Vertikalgranulatoren sowie die Wirbelschichtgranulation. Die auch bekannten Kompaktierungsverfahren sind nur geeignet, wenn ein etwas höheres Schüttgewicht akzeptabel ist.

Beim Herstellen des Granulats wird zunächst ein SiO₂, beispielsweise ein Kieselsäure-Filterschlamm vorgelegt. Dieser kann sofort während des Rührens mit Wasser angeteigt werden; alternativ kann zum Filterschlamm noch vor der Wasserzugabe Reisschalenasche in veränderlichen Anteilen zugegeben werden, die dann im nächsten Schritt als homogene Mischung mit Wasser versetzt wird.

Beim Rühren der angeteigten Mischung bilden sich nach kurzer Zeit Keime, die bereits die Struktur der zu bildenden Granulate enthalten. Mit wachsender Rührdauer nimmt der Durchmesser der Keime zu, bis ein Granulat in der gewünschten Größe entsteht. Ist die zugegebene Wassermenge zu groß, verlieren die Granulate wieder ihre Konsistenz und es bildet sich ein pastöser Brei, der nur durch Zugabe von weiterem Festsoff (Filterstaub oder Reisschalenasche) wieder in das für die Granulierung notwendige SiO₂-Wasser-Verhältnis gebracht werden kann.

Zur weiteren Steuerung der Granulatgröße können die bereits gebildeten Granulate mit den beschriebenen Additiven behandelt werden; auch durch eine Zugabe von Reisschalenasche ist eine Granulatvergrößerung möglich. Da die Granulate bereits beim Rühren entstehen, ist ein nachträgliches Behandeln derselben im Granulierteller nicht unbedingt notwendig, führt jedoch zu einer regelmäßigen Kugelform, die für bestimmte Anwendungen erwünscht ist.

Unabhängig von der Weiterbehandlung kann die Zunahme der Größe durch Abpulvern mit Reisschalenasche oder Filterstaub beendet werden, wobei sich gezeigt hat, dass die Reisschalenasche für diesen Vorgang besonders gut geeignet ist. Eine Reisschalenaschezugabe von ca. 0,5% bezogen auf die Gesamtmischung ist ausreichend. Es entstehen mattschwarze Granulate mit einer Grösse von 0,5 - 5mm, je nach Rührdauer und Reisschalenaschezugabe.

Ein Besprühen der gebildeten Granulate mit schwachkonzentrierter Verdickungsmittelflüssigkeit als Additiv lässt die Größe weiter ansteigen, so dass die Granulate bis zu Kugeln mit mehren Zentimetern Durchmesser aufgebaut werden können. Es entstehen im Unterschied zu den Verdickungsmittelfreien Granulaten schwarzglänzende Granulate, die durch Füller- oder Reisschalenasche erneut abgepudert werden können.

Der Vorgang der Vergrößerung der entstandenen Granulate ist in gleicher Weise im Granulierteller durchführbar; die Granulate unterscheiden sich lediglich in der runderen Form. Eine Alternative im Granulierteller ist ein abschließendes Besprühen des Granulats mit Wasser, das die Oberfläche der Granulate aufweicht und durch die Rotation im Teller zu einer perfekten Kugelform führt.

Es ist vorteilhaft, den Filterstaub von Anfang an in einem vorgegebenen Verhältnis mit Reisschalenasche zu mischen, hierdurch ist die Granulatgröße besser steuerbar. Dabei kann die Reisschalenasche je nach Bedarf in beliebigen Gewichtsverhältnissen zugegeben werden; in der Praxis haben Anteile bis zu 30% Asche zu einem guten Ergebnis geführt. Gleichzeitig lässt die Zugabe der Reisschalenasche aber das Schüttgewicht ansteigen.

Ein weiterer, für einige Einsatzgebiete wichtiger Aspekt ist die pH-Neutralität der Granulate, die bei pH-Wert 8 liegen. Ein Zuschlagstoff sollte sich pH-neutral verhalten, da Änderungen des pH-Werts negative Auswirkungen auf den zu verarbeitenden Stoff bzw. die Formen, in denen der Stoff verarbeitet und transportiert wird, nach sich ziehen können.

Im Gegensatz zu dem aus DE 197 28 368 bekannten Verfahren kommt der vorliegende Herstellungsprozess ohne das Vereinigen der eingesetzten Pulver zu einer Matrix unter Zuhilfenahme eines gelbildenden Materials aus. Der Einsatz des amorphen SiO₂ ermöglicht eine direkte Granulierung.

Durch Variation der Ausgangsstoffe, Anteigung durch definierte Wasserzugabe und Steuerung der Reaktionsbedingungen durch Verweilzeit und Neigung/Rotationsgeschwindigkeit des Pelletiertellers kann ein Granulat in definierter Korngröße von 0,5 ― 5 mm Größe hergestellt werden, das sich durch thermische und mechanische Stabilität bis in den Hochtemperaturbereich auszeichnet.

Die Granulatgröße kann auch durch die Verweilzeit im Rührer oder später im Pelletierteller beeinflusst werden. In beiden Fällen führt eine Verlängerung zu einem Vergrößern der Granulate, wobei durch die Verdunstung des Wassers an der Granulatoberfläche diese zunehmend abtrocknet und die Granulierung zum Stillstand kommt. Eine Vergrößerung der Granulate ist nur möglich, solange die Außenseite der Granulate eine Restfeuchte aufweist, die durch ihre pastöse Oberfläche ein Anlagern von weiterem Material ermöglicht. Gleiches gilt für das Rühren bzw. das Granulieren: Zunehmende Geschwindigkeit führt zu einer Vergrößerung der Granulate, wobei insbesondere beim Rühren ein Überschreiten einer definierten Umdrehungszahl des Rührers in Abhängigkeit von Behältergröße zerstörerische Wirkung auf die Granulate haben kann. Durch die Veränderung der Neigung des Granuliertellers ist eine weitere Möglichkeit gegeben, das Wachstum der Granulate zu steuern. Ein größerer Neigungswinkel lässt durch die Steilheit die Granulate durch die größere Gravitation bei gleichzeitig geringerer Reibung mit erhöhter Geschwindigkeit an den unteren Behälterrand fallen, wobei der Zusammenbackungsprozeß verstärkt wird. Dies führt ebenfalls zu einer Vergrößerung des Granulatdurchmessers. Durch eine nachgeschaltete Siebung kann der Korngrößenbereich dem jeweiligen Kundenwunsch entsprechend weiter eingegrenzt werden.

Dies ist in der füllstoffverarbeitenden Industrie von Bedeutung, da je nach Anwendungsfall eine bestimmte reproduzierbare Korngröße benötigt wird, die erfindungsgemäß durch Variation der Herstellungsparameter erreicht wird. Die Korngröße ist in Kombination mit dem Schüttgewicht von entscheidender Bedeutung, da beim Aufbringen bzw. Einleiten des Granulats in bzw. auf die Formen ein selbständiges Verlaufen für die Dosierung notwendig ist.

Die bisher zur Anwendung kommenden pulverförmigen Materialien haben hier den Nachteil fehlender Fließeigenschaften und sind daher ungünstiger in der Handhabung und Dosierung. Gerade die Herstellung von Granulat mit einer definierten Korngröße führt zu einer Möglichkeit der kunden- und anwendungsspezifischen Anpassung für das jeweilige Einsatzgebiet.

Die erfindungsgemäßen Granulate besitzen ein Schüttgewicht von 0,2 bis 0,7 kg/l, z.B. von 0,5 kg/l und erfüllen damit die Forderung nach einem leichten Granulat mit einem geringen Schüttgewicht.

Das fertige Produkt kann je nach Kundenwunsch in Säcken oder BigBags unterschiedlicher Größe, in Mulden oder Silos transportiert und aufgegeben werden.

Die folgenden Beispiele sollen die Erfindung näher erläutern, ohne sie jedoch auf die konkrete beschriebenen Ausführungsformen zu beschränken. Alle %-Angaben beziehen sich, soweit nicht anders angegeben, auf Gew.-%.

### Beispiel 1

60 g Mikrosilika (Elcem, Norwegen) mit folgender Zusammensetzung: SiO₂: 91,1%, Fe₂O₃: 2,5%, Al₂O₃: 0,9%, MgO: 1,1%, K₂O: 1,7%, Na₂O: 0,4%, SO₃: 0,4%, Restfeuchte 0,5% und Gesamt Kohlenstoff-Gehalt. 1,65% wurden mit 30 g Wasser gemischt. Die Masse wurde im Rührer intensiv durchmischt, es bildeten sich Granulat-Keime, die mit anhaltender Rührdauer an Größe zunahmen. Um eine glatte Oberfläche zu erreichen, wurden die Granulate mit 5g Reisschalenasche abgepudert. Die Granulate hatten eine Korngröße von 0,5 - 3 mm und ein Schüttgewicht von 0,6 kg/l.

### Beispiel 2:

48 g des Siliziumdioxidpulvers aus Beispiel 1 wurden mit 12 g Reisschalenasche mit folgender Zusammensetzung
SiO₂: 87%, CaO: 1 %, Al₂O₃: 0,2%, Na₂O: 0,2%, K₂O: 2%, Fe₂O₃: 0,15%, C_{ges}: 6,2%, Restfeuchte 1,1 %
und 25 g Wasser gemischt. Anschließend wurde die Masse im Rührer gerührt, wobei sich nach kurzer Zeit offenporige Pellets bilden, die bei langsam drehendem Rüher anwachsen. Weiterrühren führt zu ca. 3 mm großen Verklumpungen, die die Bildung des Granulats darstellen. Weiterbehandlung im Pelletierteller führ zu glatten Pellets, die weiter wachsen. Abpudern mit SiO₂ stoppt die Vergrößerung und führt zu gleichmäßiger Oberfläche und runder Struktur. Die Granulate hatten eine Korngröße von 2 - 5 mm und ein Schüttgewicht von 0,62 kg/l.

### Beispiel 3:

160 kg Siliziumdioxidpulver mit der Zusammensetzung
SiO₂: 96,7%, CaO: 1 %, Al₂O₃: 0,2%, Na₂O: 0,03%, K₂O: 0,01 %, Fe₂O₃: 0,2%, C_{ges}: 0,75%, Restfeuchte 1 %
wurden mit 40 kg Reisschalenasche mit folgender Zusammensetzung:
SiO₂: 87%, CaO: 1 %, Al₂O₃: 0,2%, Na₂O: 0,2%, K₂O: 2%, Fe₂O₃: 0,15%, C_{ges}: 6,2%, Restfeuchte 1,1%
und 138 kg Wasser in einem Eirich-Mischer vermischt. Über einen Dosierer und eine Förderschnecke wird das Konglomerat einem Granulierteller zugeführt und in einem Bandtrockner getrocknet. Durch Abpudern mit SiO₂ bzw. Besprühen mit Wasser können die Pellets im Teller in ihrer Größe beeinflußt werden. Eine Siebung im Trockner führt Staubanteile und zu große Brocken in den Eirich-Mischer zurück. Die Pellets hatten ein Schüttgewicht 0,5 kg/l und eine Erweichungstemepratur von 1.600°C.

## Patentansprüche

1. Granulate mit einem Schüttgewicht von 0,2 bis 0,7 kg/l als Isolier- oder Trennmittel für Hochtemperaturanwendungen bestehend aus einem Siliziumdioxidpulver, wobei Additive enthalten sein können, ausgewählt unter hochschmelzenden Oxiden zur Veränderung des pH-Werts und/oder Schmelzpunkts der Granulate und Verdickungsmitteln zur Steuerung der Größe, **dadurch gekennzeichnet, dass** die Granulate aus amorphem Siliziumdioxidpulver mit einem Gehalt von mindestens 90% SiO₂, ausgewählt unter Mikrosilika, Siliziumdioxidfilterstaub sowie Mischungen aus Mikrosilika und/oder Siliziumdioxidfilterstaub mit Reisschalenasche durch Granulierung unter Zugabe von Wasser und anschließende Trocknung erhältlich sind.

2. Granulate gemäß Anspruch 1, **dadurch gekennzeichnet, dass** die Granulate durch Pelletierung erhältlich sind.

3. Granulate gemäß Anspruch 1 oder 2, **dadurch gekennzeichnet, dass** Siliziumdioxidfilterstaub als Siliziumdioxidpulver enthalten ist.

4. Granulate gemäß Anspruch 1 oder 2, **dadurch gekennzeichnet, dass** Mischungen aus Siliziumdioxidfilterstaub mit Reisschalenasche in unterschiedlichen Gewichtsanteilen als Siliziumdioxidpulver enthalten sind.

5. Granulate gemäß einem der Ansprüche 1 bis 4, **dadurch gekennzeichnet, dass** Additive zur Einstellung von Schüttdichte bzw. Korngröße enthalten sind.

6. Granulate gemäß einem der Ansprüche 1 bis 5, **dadurch gekennzeichnet, dass** der Gesamtkohlenstoffanteil unter 2 % beträgt.

7. Granulate gemäß einem der Ansprüche 1 bis 6, **dadurch gekennzeichnet, dass** die Korngröße im Bereich von 0,5 - 5 mm liegt.

8. Verfahren zur Herstellung von Granulaten mit einem Schüttgewicht von 0,2 bis 0,7 kg/l als Isolier- oder Trennmittel für Hochtemperaturanwendungen, wobei
a) Siliziumdioxidpulver, ausgewählt unter Mikrosilika, Siliziumdioxidfilterstaub sowie Mischungen aus Mikrosilika oder Siliziumdioxidfilterstaub mit Reisschalenasche, ggfs unter Zusatz von Verdickungsmitteln als Additiv zur Steuerung der Größe und/oder unter Zusatz von hochschmelzenden Oxiden als Additiv zur Veränderung von pH-Wert und/oder Schmelzpunkt der Granulate, mit Wasser in einem Verhältnis von Feststoff:Wasser von 1:0,25 bis 1:1,5 angeteigt wird,
b) die Masse in an sich bekannter Weise granuliert wird und
c) die Granulate getrocknet werden
**dadurch gekennzeichnet, dass** das Siliziumdioxidpulver mindestens 90% amorphes SiO₂ enthält.

9. Verfahren gemäß Anspruch 8, **dadurch gekennzeichnet, dass** die Masse pelletiert wird.

10. Verfahren gemäß Anspruch 9, **dadurch gekennzeichnet, dass** die Korngröße der Granulate über die Verweilzeit und/oder die Neigung und/oder die Rotationsgeschwindigkeit bei der Pelletierung auf 0,5 - 5 mm eingestellt wird.

11. Verfahren gemäß einem der Ansprüche 8 bis 10, **dadurch gekennzeichnet, dass** die Korngröße über die Menge an Wasser und/oder die Zusammensetzung des Siliziumdioxidpulvers gesteuert wird.

12. Verfahren gemäß einem der Ansprüche 8 bis 11, **dadurch gekennzeichnet, dass** das Schüttgewicht über die Menge an Wasser und/oder die Zusammensetzung des Siliziumdioxidpulvers gesteuert wird.

## Claims

1. Granulated materials with a bulk weight of 0.2 to 0.7 kg/l as insulating or separating agents for high-temperature applications consisting of a silicon dioxide powder, wherein additives, selected from refractory oxides for changing the pH value and/or melting point of the granulated materials and thickening agents for the adjustment of size may be contained,
**characterized in that** the granulated materials are obtainable from an amorphous silicon dioxide powder with a content of at least 90% SiO₂, selected from micro silica, silicon dioxide filter dust, as well as mixtures of micro silica and/or silicon dioxide filter dust with rice husk ashes, by granulating with the addition of water and subsequent drying.

2. Granulated materials according to Claim 1, **characterized in that** the granulated materials are obtainable by pelletizing.

3. Granulated materials according to Claim 1 or 2, **characterized in that** silicon dioxide filter dust is contained as silicon dioxide powder.

4. Granulated materials according to Claim 1 or 2, **characterized in that** mixtures of silicon dioxide filter dust with rice husk ash in different weight percentages are contained as silicon dioxide powder.

5. Granulated materials according to any one of the Claims 1 to 4,
**characterized in that** additives for the adjustment of bulk density and, respectively, grain size are contained.

6. Granulated materials according to any one of the Claims 1 to 5,
**characterized in that** the overall carbon content is below 2 %.

7. Granulated materials according to any one of the Claims 1 to 6,
**characterized in that** the grain size is in the range from 0.5 - 5 mm.

8. Method for manufacturing granulated materials with a bulk weight of 0.2 to 0.7 kg/l as insulating or separating agents for high-temperature applications, wherein
a) silicon dioxide powder, selected from micro silica, silicon dioxide filter dust, as well as mixtures of micro silica or silicon dioxide filter dust with rice husk ashes, optionally with added thickeners as an additive for adjustment of size and/or added refractory oxides as additive for change of the pH value and/or melting point of the granulated materials, is mixed into a paste with water in the ratio of solids to water from 1 to 0.25 up to 1 to 1.5,
b) the mass is granulated in a manner known per se, and
c) the granulated materials are dried,
**characterized in that** the silicon dioxide powder contains at least 90% amorphous SiO₂.

9. Method according to Claim 8, **characterized in that** the mass is pelletized.

10. Method according to Claim 9, **characterized in that** the grain size of the granulated materials is adjusted to 0.5 - 5 mm via the dwell period and/or the inclination and/or the rotational speed during pelletizing.

11. Method according to any one of Claims 8 to 10, **characterized in that** the grain size is controlled via the amount of water and/or the composition of the silicon dioxide powder.

12. Method according to any one of the Claims 8 to 11, **characterized in that** the bulk weight is controlled via the amount of water and/or the composition of the silicon dioxide powder.

## Revendications

1. Granulats présentant une densité apparente de 0,2 à 0,7 kg/l comme agent d'isolation ou de séparation pour des applications à haute température constitués par une poudre de dioxyde de silicium, des additifs pouvant être contenus, choisis parmi les oxydes à haut point de fusion pour la modification du pH et/ou du point de fusion des granulats et des épaississants pour le contrôle de la grosseur, **caractérisés en ce que** les granulats sont obtenus à partir de poudre de dioxyde de silicium amorphe présentant une teneur d'au moins 90% de SiO₂, choisie parmi les microsilices, la poussière de filtre de dioxyde de silicium ainsi que les mélanges de microsilice et/ou de poussière de filtre de dioxyde de silicium avec des cendres de balles de riz par granulation avec addition d'eau et séchage consécutif.

2. Granulats selon la revendication 1, **caractérisés en ce que** les granulats peuvent être obtenus par pelletisation.

3. Granulats selon la revendication 1 ou 2, **caractérisés en ce que** de la poussière de filtre de dioxyde de silicium y est contenue comme poudre de dioxyde de silicium.

4. Granulats selon la revendication 1 ou 2, **caractérisés en ce que** des mélanges de poussière de filtre de dioxyde de silicium avec des cendres de balles de riz y sont contenus en différentes proportions en poids comme poudre de dioxyde de silicium.

5. Granulats selon l'une quelconque des revendications 1 à 4,
**caractérisés en ce que** des additifs y sont contenus pour le réglage de la densité apparente ou de la grosseur des grains.

6. Granulats selon l'une quelconque des revendications 1 à 5,
**caractérisés en ce que** la proportion totale de carbone est inférieure à 2%.

7. Granulats selon l'une quelconque des revendications 1 à 6,
**caractérisés en ce que** la grosseur des grains est située dans la plage de 0,5-5 mm.

8. Procédé pour la préparation de granulats présentant une densité apparente de 0,2 à 0,7 kg/l comme agent d'isolation ou de séparation pour des utilisations à haute température, où
a) de la poudre de dioxyde de silicium, choisie parmi la microsilice, la poudre de filtre d'oxyde de silice ainsi que les mélanges de microsilice ou de poussière de filtre de dioxyde de silicium avec des cendres de balles de riz, le cas échéant en ajoutant des épaississants comme additifs pour le contrôle de la grosseur et/ou en ajoutant des oxydes à point de fusion élevé comme additif pour la modification du pH et/ou du point de fusion des granulats, est gâchée/sont gâchés par de l'eau dans un rapport solide:eau de 1:0,25 à 1:1,5,
b) la masse est granulée de manière connue en soi et
c) les granulats sont séchés
**caractérisé en ce que** la poudre de dioxyde de silicium contient au moins 90% de SiO₂ amorphe.

9. Procédé selon la revendication 8, **caractérisé en ce que** la masse est pelletisée.

10. Procédé selon la revendication 9, **caractérisé en ce que** la grosseur de grain des granulats est réglée à 0,5-5 mm via le temps de séjour et/ou la pente et/ou la vitesse de rotation lors de la pelletisation.

11. Procédé selon l'une quelconque des revendications 8 à 10,
**caractérisé en ce que** la grosseur des grains est contrôlée via la quantité d'eau et/ou la composition de la poudre de dioxyde de silicium.

12. Procédé selon l'une quelconque des revendications 8 à 11,
**caractérisé en ce que** la densité apparente est contrôlée via la quantité d'eau et/ou la composition de la poudre de dioxyde de silicium.
